# FASCICULE DE BREVET EUROPEEN

(11) **EP 3 114 099 B1**
(45) Date de publication et mention de la délivrance du brevet: **26.05.2021**
(21) Numéro de dépôt: 15707643.1
(22) Date de dépôt: 03.03.2015
(51) Int. Cl.: C06D 3/00

(54) **COMPOSITIONS PYROTECHNIQUES FUMIGENES DE MASQUAGE LARGE BANDE DE FAIBLE TOXICITE**
PYROTECHNISCHE RAUCHZUSAMMENSETZUNGEN MIT GERINGER TOXIZITÄT ZUR BREITBANDIGEN VERDECKUNG
LOW-TOXICITY SMOKE PYROTECHNIC COMPOSITIONS FOR WIDE BAND MASKING

(30) Priorité: 03.03.2014 FR 1451689
(43) Date de publication de la demande: 11.01.2017
(73) Titulaire: ETIENNE LACROIX TOUS ARTIFICES S.A., 31600 Muret (FR)
(72) Inventeur: MARAVAL, Alexandrine, F-31190 Auragne (FR); BORDERIEUX, Loic, F-31560 Nailloux (FR); MEDUS, Dominique, F-31240 L'Union (FR)
(74) Mandataire: Regimbeau
(86) Numéro de dépôt international: PCT/EP2015/054432
(87) Numéro de publication internationale: WO 2015/132266

(56) Documents cités:
- EP-A1- 1 876 161
- US-A- 4 096 005
- US-A- 4 238 254
- US-A- 4 724 018
- US-A- 5 389 308

## Description

La présente invention concerne des compositions pyrotechniques de faible toxicité avantageusement destinées à la protection des plateformes terrestres (telles que des véhicules ou blindés), en particulier contre les menaces à guidée infrarouge. Lesdites compositions permettent de produire un nuage de camouflage efficace dans le domaine visible et infra-rouge.

Les compositions de masquage actuellement utilisées comprennent en général un couple oxydant/réducteur, et un composé servant de combustible (fuel). Lors de la combustion, le combustible permet de générer des particules de forme et de taille adaptée pour assurer un masquage efficace dans le visible et l'infra-rouge, en particulier pour la fenêtre spectrale comprise entre 3 et 14 µm. Ces compositions comprennent des composés chlorés, tels la CLONACIRE® (composition comprenant un mélange de naphthalènes chlorés avec un taux de substitution supérieur à 3) ou l'hexachloroéthane. Ceux-ci jouent le rôle soit d'oxydant, soit de produit générateur de particules.

Cependant, ces composés fortement chlorés, lors de leur dégradation, forment des produits toxiques, en particulier du HCl (acide chlorhydrique gazeux) en grande quantité.

Selon les évaluations du Ministère de l'Écologie et du Développement Durable, Ministère de la Santé, de la Famille et des Personnes Handicapées (Fiche INERIS, 2003), le seuil des premiers effets létaux et le seuil des effets irréversibles associés à HCl gazeux pour 10 minutes d'exposition sont de 1300 ppm (seuil des premiers effets létaux, ou 1937 mg/m³), et de 240 ppm (seuil des effets irréversibles, ou 358 mg/m³).

Il existe donc un besoin pour des compositions pyrotechniques présentant de bonnes performances de masquage avec une faible toxicité.

L'utilisation de composés bromés dans des compositions pyrotechniques est déjà connue, notamment pour des applications en tant que leurre pour la protection de cibles aériennes contre les menaces à guidée infrarouge, sans toutefois aborder le problème de la toxicité desdites compositions. Les effets recherchés dans ce cas ne sont généralement pas des fumées de masquage mais un rayonnement infra-rouge imitant le rayonnement du moteur des plateformes aériennes.

Par ailleurs, le brevet US 5,389,308, qui concerne des compositions générant des fumées opaques aux infrarouges comprenant de la poudre de magnésium, un polymère organique fluoré, de la chloroparaffine et un composé aromatique, pouvant être un composé aromatique bromé tel le 8-bromoanthracène, enseigne que les composés non-halogénés sont préférés du fait de leur moindre toxicité.

De même, les brevets US 3,498,925 et US 3,400,082 enseignent l'utilisation de composés métalliques ou organométalliques mais non halogénés pour réduire la toxicité de compositions pyrotechniques pour masquage dans le visible. La demande US 2012/0267016, qui concerne des compositions fumigènes pour masquage dans le visible, préconise quant à elle l'utilisation d'un mélange comprenant de la mélamine et du méthylgallate polyméthylé. Par ailleurs, ces compositions comprennent comme combustible du sucrose, et comme oxydant un chlorate. En outre, le brevet US 4,238,254 décrit des compositions pyrotechniques pour masquage dans le visible, incluant du nitrate de guanidine, qui produit des composés basiques capables de neutraliser le chlorure d'hydrogène (HCl) ou de pentoxyde de phosphore produits dans les fumées. La demande EP 1 876 161 enseigne quant à elle une charge pyrotechnique pour la production de rayonnements infrarouges contenant un composé bromé comme combustible et/ou comme agent d'oxydation.

L'art antérieur enseigne donc de manière constante que, pour diminuer voire supprimer la toxicité des compositions pyrotechniques de masquage, il convient d'éviter toute utilisation de produit halogéné, aussi bien en tant qu'oxydant, réducteur ou combustible.

De manière surprenante, la demanderesse a cependant constaté que l'utilisation d'un composé polyaromatique ou polyhétéroaromatique substitué par 1 à 3 atomes de brome en tant que combustible dans une composition pyrotechnique, de préférence fumigène, permet de diminuer significativement la toxicité des compositions pyrotechniques par rapport à celles de l'art antérieur, tout en conservant leur performance de masquage aussi bien dans le visible que dans l'infrarouge.

Par « fenêtre spectrale », on entend au sens de la présente invention un domaine de longueur d'ondes.

Par composé « polyaromatique » on entend au sens de la présente invention un composé hydrocarboné en C10 à C14, constitué de 2 à 3 cycles aromatiques accolés. On peut citer notamment comme exemple de composés polyaromatiques le naphthalène, l'anthracène et le phénanthrène. De préférence, il s'agit du naphthalène et de l'anthracène, de manière encore préférée du naphthalène.

Par composé « polyhétéroaromatique » on entend au sens de la présente invention un composé constitué de 2 à 3 cycles aromatiques ou hétéroaromatiques accolés et comprenant au moins un cycle hétéroaromatique azoté. On peut citer notamment comme exemple de composés polyhétéroaromatique la quinoline, l'isoquinoline, naphthyridine. De préférence, il s'agit de la quinoline.

Par « composé chloré », on entend au sens de la présente invention un composé organique comprenant au moins un atome de chlore, notamment un composé comportant au moins une liaison carbone chlore (C-Cl).

La présente invention vise exclusivement les composés stables chimiquement.

Avantageusement, les composés polyaromatiques ou polyhétéroaromatiques substitués par 1 à 3 atomes de brome selon l'invention ne comportent pas de substituants chlorés.

De préférence, le composé polyaromatique ou polyhétéroaromatique substitué par 1 à 3 atomes de brome ne comporte pas d'autres substituants.

Pour déterminer la toxicité d'une composition pyrotechnique, les espèces potentiellement toxiques émises lors de la combustion du fumigène sont déterminées. Les quantités émises lors de la combustion sont évaluées par des codes de calcul thermodynamiques. Pour chaque espèce toxique identifiée, on recherche dans la littérature les seuils des premiers effets létaux et les seuils des effets irréversibles. Ces deux seuils sont évalués en fonction de la durée d'exposition du sujet à la substance toxique, ici HBr gazeux.

Selon le rapport du Groupe d'Experts Toxicologues du Ministère de l'Ecologie, de l'Energie, du Développement Durable et de l'Aménagement du Territoire (15 avril 2008), le seuil des premiers effets létaux et le seuil des effets irréversibles associés à HBr gazeux pour 10 minutes d'exposition sont de 3290 ppm (seuil des premiers effets létaux, ou 11054 mg/m³), et de 366 ppm (seuil des effets irréversibles, ou 1228 mg/m³).

La présente invention concerne l'objet des revendications.

La présente demande décrit en premier lieu l'utilisation d'un composé polyaromatique ou polyhétéroaromatique substitué par 1 à 3 atomes de brome en tant que combustible dans une composition pyrotechnique, de préférence fumigène, de manière que, lors de la combustion de ladite composition, la teneur en substance toxique des gaz émis, telle que l'acide bromhydrique, soit inférieure à 350 ppm, de préférence inférieure à 300 ppm.

La présente invention concerne une composition pyrotechnique, de préférence fumigène, comprenant au moins un réducteur, un liant et au moins un composé polyaromatique ou polyhétéroaromatique substitué par 1 à 3 atomes de brome en tant que combustible, et éventuellement un oxydant, dans les proportions suivantes :
- 5 à 25 % en poids de réducteur,
- 2 à 25 % en poids d'un liant, éventuellement en mélange avec un plastifiant, et
- 50 à 90 % en poids d'un combustible comprenant au moins un composé polyaromatique ou polyhétéroaromatique substitué par 1 à 3 atomes de brome,
- optionnellement 5% à 15% en poids d'oxydant,
- optionnellement de 2 à 10% en poids d'additifs
par rapport au poids total de la composition, la composition pyrotechnique ne contenant pas de composé chloré.

La présente invention concerne en outre un dispositif pyrotechnique comprenant ladite composition.

La présente invention concerne également un procédé de masquage d'une cible comprenant la production d'un écran de fumée interdisant la transmission du rayonnement infrarouge entre la cible et la menace à l'aide d'une composition pyrotechnique, de préférence fumigène, comprenant un composé polyaromatique ou polyhétéroaromatique substitué par 1 à 3 atomes de brome en tant que combustible, dans lequel la composition pyrotechnique est une composition selon l'invention.

La présente demande décrit l'utilisation d'un composé polyaromatique ou polyhétéroaromatique substitué par 1 à 3 atomes de brome tel que défini précédemment en tant que combustible dans une composition pyrotechnique, de préférence fumigène, dans laquelle, lors de la combustion de ladite composition, la teneur en substance toxique, notamment l'acide bromhydrique, des gaz émis soit inférieure à 350 ppm, de préférence inférieure à 300 ppm.

Avantageusement, la combustion de ladite composition offre un coefficient de camouflage dans la fenêtre spectrale 8 à 12 µm supérieur à 50%, de préférence supérieur à 60%, typiquement pendant 15 secondes, de préférence pendant 20 secondes. Avantageusement, la combustion de ladite composition offre un coefficient de camouflage dans la fenêtre spectrale 3 à 5 µm supérieur à 60%, de préférence supérieur à 70%, typiquement pendant 15 secondes, de préférence pendant 20 secondes.

Par « coefficient de camouflage», on entend au sens de la présente invention le rapport Cm(t) exprimé en pourcentage calculé au temps t selon la formule suivante : ${C}_{m} \left(t\right) = 100 \times \left(1-\frac{\left(Nb\left(t\right)-Nn\left(t\right)\right)}{\left(Nb′-Nn′\right)}\right)$ dans laquelle
Nb(t) et Nb' sont les niveaux numériques respectivement avec et sans effet sur la source chaude ;
Nn(t) et Nn' sont les niveaux numériques respectivement avec et sans effet sur la source froide.

Le coefficient de camouflage est typiquement mesuré dans des conditions maitrisées et reproductibles. Les appareils de mesure utilisés sont des moyens émetteurs tels que :
- une source chaude de type corps noir qui présente une température régulée autour de 200°C,
- une source froide (typiquement une plaque d'acier à température ambiante).

Et des moyens de mesure récepteurs tels que :
- une caméra thermique travaillant en bande 2 (fenêtre spectrale 3-5 µm) ;
- une caméra thermique travaillant en bande 3 (fenêtre spectrale 8-12 µm).

De préférence, la composition fumigène ne contient pas de composé chloré.

Avantageusement, le composé polyaromatique ou polyhétéroaromatique est substitué par 2 atomes de brome, encore plus avantageusement, il s'agit d'un dibromonaphthalène ou d'une dibromoquinoline, encore plus avantageusement du 1,4-dibromonapthalène, de la 1,8- dibromoquinoline ou de la 4,7-dibromoquinoline.

La présente invention concerne une composition pyrotechnique, de préférence fumigène, comprenant au moins un réducteur, un liant et au moins un composé polyaromatique ou polyhétéroaromatique substitué par 1 à 3 atomes de brome en tant que combustible, et éventuellement un oxydant, dans les proportions suivantes :
- 5 à 25 % en poids, de préférence 10 à 20% en poids, de réducteur,
- 2 à 25 % en poids d'un liant, éventuellement en mélange avec un plastifiant, et
- 50 à 90 % en poids, de préférence 60 à 80% en poids, d'un combustible comprenant au moins un composé polyaromatique ou polyhétéroaromatique substitué par 1 à 3 atomes de brome,
- optionnellement 5% à 15% en poids d'oxydant,
- optionnellement de 2 à 10% en poids d'additifs,
par rapport au poids total de la composition,

la composition ne contenant pas de composé chloré.

Le poids du liant est ajusté, si besoin, de manière que les pourcentages des différents éléments additionnés valent 100%. Ainsi le pourcentage de liant est ajusté par rapport aux pourcentages massiques de réducteur, de combustible, optionnellement d'oxydant et d'additifs, pour obtenir 100%.

La composition est dépourvue de composé chloré.

De préférence, le composé polyaromatique ou polyhétéroaromatique est substitué par 2 atomes de brome. Avantageusement, le composé polyaromatique ou polyhétéroaromatique est substitué par 2 atomes de brome, encore plus avantageusement, il s'agit d'un dibromonaphthalène ou d'une dibromoquinoline, encore plus avantageusement du 1,4-dibromonapthalène, de la 1,8- dibromoquinoline ou de la 4,7-dibromoquinoline.

Typiquement, le réducteur est choisi parmi le magnésium, l'aluminium, le zirconium, le titane, le silicium et le bore ou leurs mélanges, par exemple sous forme de poudre métallique. De préférence, le réducteur est essentiellement constitué de poudre de magnésium ou d'un mélange de zirconium et de magnésium.

Dans un premier mode de réalisation, le liant joue également le rôle d'oxydant. Dans ce mode de réalisation, les compositions ne comprennent pas d'oxydant en plus du liant. Dans ce premier mode de réalisation, la composition pyrotechnique, de préférence fumigène, selon l'invention comprend de préférence:
- 5 à 25 % en poids de réducteur,
- 5 à 25 % , de préférence de 10 à 15 %, en poids d'un liant, éventuellement en mélange avec un plastifiant, et
- 50 à 90 %, de préférence 60 à 70 %, en poids d'un combustible comprenant au moins un composé polyaromatique ou polyhétéroaromatique substitué par 1 à 3 atomes de brome,
- optionnellement de 2 à 10% en poids d'additifs,

par rapport au poids total de la composition.

Le liant est alors choisi parmi les fluoroélastomères ou leurs mélanges, avantageusement le polytetrafluoroéthylène, le poly(monofluorure de carbone) (PMF, en anglais polycarbon mono fluoride) ou un copolymère de fluorure de vinylidène, hexafluoropropylène, perfluorométhylvinyléther et/ou tetrafluoroéthylène (tel le VITON®) ou leurs mélanges.

Dans un second mode de réalisation, le liant ne joue pas le rôle d'oxydant. Dans ce mode de réalisation, les compositions selon l'invention comprennent entre 5% et 15% en poids d'oxydant, avantageusement choisi parmi le chlorate de potassium, le chlorate d'ammonium, le perchlorate de potassium, le perchlorate d'ammonium, le nitrate de potassium ou le nitrate d'ammonium, ou leurs mélanges. L'oxydant peut également être choisi parmi les fluoroélastomères ou leurs mélanges, avantageusement le polytetrafluoroéthylène, le poly(monofluorure de carbone) (PMF, en anglais polycarbon mono fluoride) ou un copolymère de fluorure de vinylidène, hexafluoropropylène, perfluorométhylvinyléther et/ou tetrafluoroéthylène ou leurs mélanges.

Le liant est alors choisi parmi les polymères phénoliques, les résines époxy et le polybutadiène. En particulier, lorsque le liant est une résine époxy, l'oxydant est avantageusement choisi parmi le polytetrafluoroéthylène, le poly(monofluorure de carbone) (PMF, en anglais polycarbon mono fluoride) ou un copolymère de fluorure de vinylidène, hexafluoropropylène, perfluorométhylvinyléther et/ou tetrafluoroéthylène ou leurs mélanges.

Dans ce second mode de réalisation, la composition pyrotechnique, de préférence fumigène, selon l'invention comprend de préférence:
- 5 à 25 %, de préférence de 10 à 20%, en poids de réducteur,
- 2 à 10 %, de préférence de 3 à 5%, en poids d'un liant, éventuellement en mélange avec un plastifiant,
- 5 à 15 %, de préférence de 10 à 15%, en poids d'oxydant et
- 50 à 90 %, de préférence 60 à 80 %, en poids d'un combustible comprenant au moins un composé polyaromatique ou polyhétéroaromatique substitué par 1 à 3 atomes de brome,
- optionnellement de 2 à 10% en poids d'additifs,
par rapport au poids total de la composition.

Les compositions selon l'invention peuvent également comprendre des additifs, tels que des durcisseurs, des ralentisseurs de combustion, des inhibiteurs de flamme. Les ralentisseurs de combustion sont notamment choisis parmi les diatomées et le carbone graphite. Un exemple d'inhibiteur de flamme préféré est l'hydrogénocarbonate de sodium. Les additifs préférés sont les ralentisseurs de combustion et les inhibiteurs de flamme.

La présente invention vise également un dispositif pyrotechnique comprenant un conteneur dans lequel est logée la charge utile de composition pyrotechnique selon l'invention. De préférence, la composition pyrotechnique selon l'invention est mise en forme par compression. Le conteneur est typiquement un pot fumigène ou une grenade apte à être lancé(e) par un lanceur ou manuellement.

La présente invention a également trait à un procédé de masquage d'une cible comprenant la production d'un écran de fumée interdisant la transmission du rayonnement infrarouge entre la cible et la menace à l'aide d'une composition pyrotechnique, de préférence fumigène, comprenant un composé polyaromatique ou polyhétéroaromatique substitué par 1 à 3 atomes de brome en tant que combustible, dans lequel la composition pyrotechnique est une composition selon l'invention.

### DESCRIPTION DES FIGURES

Figure 1 : courbe représentant l'évolution du coefficient de camouflage pour la fenêtre optique 3-5 µm pour la composition 1. L'axe des abscisses représente le temps en secondes, l'axe des ordonnées représente le coefficient de camouflage en %.
Figure 2 : courbe représentant l'évolution du coefficient de camouflage pour la fenêtre optique 8-12 µm pour la composition 1. L'axe des abscisses représente le temps en secondes, l'axe des ordonnées représente le coefficient de camouflage en %.
Figure 3 : courbe représentant l'évolution du coefficient de camouflage pour la fenêtre optique 3-5 µm pour la composition 2. L'axe des abscisses représente le temps en secondes, l'axe des ordonnées représente le coefficient de camouflage en %.
Figure 4 : courbe représentant l'évolution du coefficient de camouflage pour la fenêtre optique 8-12 µm pour la composition 2. L'axe des abscisses représente le temps en secondes, l'axe des ordonnées représente le coefficient de camouflage en %.

### EXEMPLES

Les exemples qui suivent sont donnés à titre illustratif, mais ne doivent en aucun cas être considérés comme limitatifs de la présente invention.

### Exemple 1 : évaluation de la toxicité

L'enthalpie de formation du 1,4-dibromonaphthalène a été définie comme étant égale à 27,6 kCal/mol à l'aide du logiciel Hyperchem et des données de la littérature.

Une simulation de la combustion du 1,4-dibromonaphthalène permettant de déterminer les espèces émises lors de la combustion a été réalisée avec le logiciel Coppelia. Le calcul thermodynamique a été réalisé en absence d'oxygène de l'air, sous 2 atmosphères de pression et à une température de 2000K. Les fractions massiques des espèces émises issues de ce calcul font apparaître principalement une espèce toxique qui est le HBr. Sa fraction massique est donnée par le calcul Coppelia comme étant égale à 0,3436.

A partir de ce résultat, la concentration maximale à proximité de la source de la fumée, c'est-à-dire du pot fumigène en combustion en HBr peut être estimée à 300 ppm. Cette concentration diminue rapidement par dilution dès qu'on s'éloigne de cette source.

### Seuils de toxicité décrits dans la littérature pour la molécule HBr :

Les données disponibles concernant HBr gazeux (rapport du Groupe d'Experts Toxicologues du Ministère de l'Ecologie, de l'Energie, du Développement Durable et de l'Aménagement du Territoire du 15 avril 2008) décrivent les seuils des premiers effets létaux et les seuils des effets irréversibles associés à des temps d'exposition.

### Exemple 2 : évaluation des performances de masquage

### Description des compositions testées :

Les compositions testées contiennent comme combustible le 1,4-dibromonaphthalène. C'est ce combustible qui, associé au couple oxydant réducteur, permet d'assurer la performance de masquage large bande.

Dans le cas de la composition 1, le liant utilisé est un polymère fluoré de type Viton®. Ce liant sert également d'oxydant dans la composition. Le réducteur utilisé est du magnésium. Le 1,4-dibromonaphthalène est présent dans la composition à hauteur de 70% environ, le liant Viton® représente 11% en masse de la composition, le réducteur constitue 19% du mélange.

Dans le cas de la composition 2, le liant utilisé est une résine époxy associée à son durcisseur. L'oxydant utilisé dans la composition est un polymère fluoré de type polytetrafluoroéthylène. Le réducteur utilisé est le magnésium. Un ralentisseur de combustion est également utilisé dans la composition, il s'agit de carbone graphite. Le 1,4-dibromonaphtalène est présent dans cette composition à hauteur de 68%, le liant à hauteur de 3%, le réducteur à hauteur de 17%, l'oxydant à hauteur de 10% et le ralentisseur de combustion représente 2% en masse de la composition.

Les compositions testées sont comprimées sous la forme de pots fumigènes cylindriques. La masse de composition contenue dans chaque pot est d'environ 400g.

### Description du moyen d'essai :

Le moyen d'essai permet de déplacer le nuage de fumée à une vitesse contrôlée de façon à le faire passer de façon maîtrisée et reproductible devant les moyens de mesure décrits ci-dessous.

### Description des moyens de mesure :

Les moyens de mesures sont constitués de sources émettrices qui sont :
   - une source chaude de type corps noir qui présente une température régulée autour de 200°C,
   - une source froide (typiquement une plaque d'acier à température ambiante).

Et de moyens de mesures récepteurs positionnés en vis-à-vis des sources qui sont :
- une caméra thermique travaillant en bande 2 (fenêtre spectrale 3-5 µm)
- une caméra thermique travaillant en bande 3 (fenêtre spectrale 8-12 µm).

### Description de la mise en œuvre du pot fumigène :

Le rideau de fumée se déplace et passe devant les moyens de mesure permettant ainsi de mesurer les performances infrarouge du fumigène dans des conditions maitrisées et reproductibles.

### Description de la méthode de dépouillement des données :

Pour chaque pot testé on calcule les valeurs suivantes à partir des enregistrements de la luminance obtenus avec les caméras thermiques bande 2 et bande 3.

Cm = Coefficient de camouflage (exprimé en pourcentage) calculé selon la formule suivante : ${C}_{m} \left(t\right) = 100 \times \left(1-\frac{\left(Nb\left(t\right)-Nn\left(t\right)\right)}{\left(Nb′-Nn′\right)}\right)$ dans laquelle
Nb(t) et Nb' sont les niveaux numériques respectivement avec et sans effet sur la source chaude ;
Nn(t) et Nn' sont les niveaux numériques respectivement avec et sans effet sur la source froide.

Les résultats obtenus pour les compositions 1 et 2 dans les fenêtres spectrales 3-5 µm et 8-12 µm sont représentés sur les figures 1 à 4.

On constate que, aussi bien pour la composition 1 que pour la composition 2, la combustion de ladite composition offre un coefficient de camouflage dans la fenêtre spectrale 8 à 12 µm et 3-5 µm supérieur à 50%, pendant au moins 20 secondes.

Plus précisément, la composition 1 offre un coefficient de camouflage supérieur à 70 % pendant 15 secondes dans la bande spectrale 3-5 µm et supérieur à 60% pendant 15 secondes dans la fenêtre spectrale 8-12 µm.

La composition 2 assure un coefficient de camouflage supérieur à 70% pendant 30 secondes dans la bande spectrale 3-5 µm et supérieur à 60% pendant 20 secondes dans la fenêtre spectrale 8-12 µm.

## Revendications

1. Composition pyrotechnique, de préférence fumigène, comprenant au moins un réducteur, un liant et au moins un composé polyaromatique ou polyhétéroaromatique substitué par 1 à 3 atomes de brome en tant que combustible, et éventuellement un oxydant, dans les proportions suivantes :
- 5 à 25 % en poids de réducteur,
- 2 à 25 % en poids d'un liant, éventuellement en mélange avec un plastifiant, et
- 50 à 90 % en poids d'un combustible comprenant au moins un composé polyaromatique ou polyhétéroaromatique substitué par 1 à 3 atomes de brome,
- optionnellement 5% à 15% en poids d'oxydant, et
- optionnellement de 2 à 10% en poids d'additifs
par rapport au poids total de la composition,
la composition ne contenant pas de composé organique chloré.

2. Composition selon la revendication 1, **caractérisée en ce que** le composé polyaromatique ou polyhétéroaromatique est substitué par 2 atomes de brome.

3. Composition selon l'une quelconque des revendications 1 ou 2, **caractérisée en ce que** le composé polyaromatique ou polyhétéroaromatique est un dibromonapthalène ou une dibromoquinoline.

4. Composition selon l'une quelconque des revendications 1 à 3, **caractérisée en ce que** le réducteur est choisi parmi le magnésium, l'aluminium, le zirconium, le titane, le silicium et le bore ou leurs mélanges, par exemple sous forme de poudre métallique, de préférence le réducteur est essentiellement constitué de poudre de magnésium ou d'un mélange de zirconium et de magnésium.

5. Composition selon l'une quelconque des revendications 1 à 4, **caractérisée en ce que** l'oxydant est choisi parmi le chlorate de potassium, le chlorate d'ammonium, le perchlorate de potassium, le perchlorate d'ammonium, le nitrate de potassium ou le nitrate d'ammonium, les fluoroélastomères, ou leurs mélanges.

6. Composition selon la revendication 5, **caractérisée en ce que** le liant est choisi parmi les polymères phénoliques, les résines époxy et le polybutadiène.

7. Composition selon l'une quelconque des revendications 1 à 4, **caractérisée en ce que** le liant joue également le rôle d'oxydant, et est avantageusement choisi parmi les fluoroélastomères, avantageusement le polytetrafluoroéthylène, le poly(monofluorure de carbone) ou un copolymère de fluorure de vinylidène, hexafluoropropylène, perfluorométhylvinyléther et/ou tetrafluoroéthylène, ou leurs mélanges.

8. Dispositif pyrotechnique comprenant un conteneur, typiquement un pot fumigène ou une grenade apte à être lancé(e) par un lanceur ou manuellement, dans lequel est logée la charge utile de composition pyrotechnique selon l'une quelconque des revendications 1 à 7.

9. Procédé de masquage d'une cible comprenant la production d'un écran de fumée interdisant la transmission du rayonnement infrarouge entre la cible et la menace à l'aide d'une composition pyrotechnique, de préférence fumigène, comprenant un composé polyaromatique ou polyhétéroaromatique substitué par 1 à 3 atomes de brome en tant que combustible, ladite composition pyrotechnique étant telle que définie dans l'une quelconque des revendications 1 à 7.

## Patentansprüche

1. Pyrotechnische Zusammensetzung, vorzugsweise rauchentwickelnd, bestehend aus mindestens einem Reduktionsmittel, einem Bindemittel und mindestens einer polyaromatischen oder polyheteroaromatischen Verbindung, substituiert mit ein bis drei Bromatomen als Brennstoff, und gegebenenfalls einem Oxidationsmittel, in folgenden Anteilen:
- 5 bis 25 Gew.-% Reduktionsmittel,
- 2 bis 25 Gew.-% eines Bindemittels, eventuell gemischt mit einem Weichmacher, und
- 50 bis 90 Gew.-% eines Brennstoffs, der mindestens eine polyaromatische oder polyheteroaromatische Verbindung enthält, substituiert mit ein bis drei Bromatomen,
- optional 5 bis 15 Gew.-% Oxidationsmittel und
- optional 2 bis 10 Gew.-% Zusatzstoffe bezogen auf das Gesamtgewicht der Zusammensetzung, wobei die Zusammensetzung keine chlorierte organische Verbindung enthält.

2. Zusammensetzung nach Anspruch 1, **dadurch gekennzeichnet, dass** die polyaromatische oder polyheteroaromatische Verbindung mit zwei Bromatomen substituiert wird.

3. Zusammensetzung nach einem der Ansprüche 1 oder 2, **dadurch gekennzeichnet, dass** die polyaromatische oder polyheteroaromatische Verbindung ein Dibromnaphthalin oder ein Dibromchinolin ist.

4. Zusammensetzung nach einem der Ansprüche 1 bis 3, **dadurch gekennzeichnet, dass** das Reduktionsmittel ausgewählt wird aus Magnesium, Aluminium, Zirkonium, Titan, Silizium und Bor oder deren Mischungen, z. B. in Form von Metallpulver, wobei das Reduktionsmittel vorzugsweise im Wesentlichen aus Magnesiumpulver oder einer Mischung aus Zirkonium und Magnesium besteht.

5. Zusammensetzung nach einem der Ansprüche 1 bis 4, **dadurch gekennzeichnet, dass** das Oxidationsmittel ausgewählt wird aus Kaliumchlorat, Ammoniumchlorat, Kaliumperchlorat, Ammoniumperchlorat, Kaliumnitrat oder Ammoniumnitrat, Fluorelastomeren oder deren Mischungen.

6. Zusammensetzung nach Anspruch 5, **dadurch gekennzeichnet, dass** das Bindemittel ausgewählt wird aus Phenolpolymeren, Epoxidharzen und Polybutadien.

7. Zusammensetzung nach einem der Ansprüche 1 bis 4, **dadurch gekennzeichnet, dass** das Bindemittel auch als Oxidationsmittel dient, und vorzugsweise ausgewählt wird aus Fluorelastomeren, vorzugsweise Polytetrafluorethylen, Poly(Kohlenstoffmonofluorid) oder einem Copolymer aus Vinylidenfluorid, Hexafluorpropylen, Perfluormethylvinylether und/oder Tetrafluorethylen oder deren Mischungen.

8. Pyrotechnische Vorrichtung umfassend einen Behälter, typischerweise einen Nebeltopf oder eine Granate, der bzw. die von einer Abschussvorrichtung oder von Hand geworfen werden kann, in dem bzw. der die Nutzlast der pyrotechnischen Zusammensetzung nach einem der Ansprüche 1 bis 7 untergebracht ist.

9. Verfahren zum Verbergen eines Ziels, umfassend das Erzeugen einer Nebelwand, die die Übertragung von Infrarotstrahlung zwischen dem Ziel und der Bedrohung verhindert, mithilfe einer pyrotechnischen, vorzugsweise rauchentwickelnden, Zusammensetzung, die eine polyaromatische oder polyheteroaromatische Verbindung, substituiert mit ein bis drei Bromatomen als Brennstoff, enthält, wobei die pyrotechnische Zusammensetzung nach einem der Ansprüche 1 bis 7 definiert ist.

## Claims

1. A pyrotechnic, preferably smoke, composition comprising at least one reductant, a binder and at least one polyaromatic or polyheteroaromatic compound substituted with 1 to 3 bromine atoms as fuel, and optionally an oxidant, in the following proportions:
- 5 to 25% by weight of reductant,
- 2 to 25% by weight of a binder, optionally mixed with a plasticizer, and
- 50 to 90% by weight of a fuel comprising at least one polyaromatic or polyheteroaromatic compound substituted with 1 to 3 bromine atoms,
- optionally 5% to 15% by weight of oxidant, and
- optionally from 2 to 10% by weight of additives based on the total weight of the composition, the composition not containing a chlorinated organic compound.

2. The composition as claimed in claim 1, **characterized in that** the polyaromatic or polyheteroaromatic compound is substituted with 2 bromine atoms.

3. The composition as claimed in any one of claims 1 or 2, **characterized in that** the polyaromatic or polyheteroaromatic compound is a dibromonaphthalene or a dibromoquinoline.

4. The composition as claimed in any one of claims 1 to 3, **characterized in that** the reductant is selected from magnesium, aluminum, zirconium, titanium, silicon and boron or mixtures thereof, for example in the form of metal powder, preferably the reductant consists essentially of magnesium powder or a mixture of zirconium and magnesium.

5. The composition as claimed in any one of claims 1 to 4, **characterized in that** the oxidant is selected from potassium chlorate, ammonium chlorate, potassium perchlorate, ammonium perchlorate, potassium nitrate or ammonium nitrate, fluoroelastomers, or mixtures thereof.

6. The composition as claimed in claim 5, **characterized in that** the binder is selected from phenolic polymers, epoxy resins and polybutadiene.

7. The composition as claimed in any one of claims 1 to 4, **characterized in that** the binder also acts as an oxidant, and is advantageously selected from fluoroelastomers, advantageously polytetrafluoroethylene, poly(carbon monofluoride) or a copolymer of vinylidene fluoride, hexafluoropropylene, perfluoromethylvinylether and/or tetrafluoroethylene, or mixtures thereof.

8. A pyrotechnic device comprising a container, typically a smoke pot or grenade suitable for launching by a launcher or manually, in which is housed the pyrotechnic composition payload as claimed in any one of claims 1 to 7.

9. A process for masking a target comprising producing a smoke screen blocking transmission of infrared radiation between the target and the threat with a pyrotechnic, preferably smoke, composition comprising a polyaromatic or polyheteroaromatic compound substituted with 1 to 3 bromine atoms as fuel, said pyrotechnic composition being as defined in any one of claims 1 to 7.
